# FASCICULE DE BREVET EUROPEEN

(11) **EP 1 570 092 B1**
(45) Date de publication et mention de la délivrance du brevet: **06.09.2006**
(21) Numéro de dépôt: 03813157.9
(22) Date de dépôt: 10.12.2003
(51) Int. Cl.: C14B 5/00

(54) **PROCEDE POUR REALISER UN DECOR SUR DU CUIR**
VERFAHREN ZUR HERSTELLUNG EINER DEKORATION AUF LEDER
METHOD FOR PRODUCING A DECORATION OF LEATHER

(30) Priorité: 13.12.2002 FR 0215828
(43) Date de publication de la demande: 07.09.2005
(73) Titulaire: Berluti, 75008 Paris (FR)
(72) Inventeur: BERLUTI, Olga, F-75004 Paris (FR)
(74) Mandataire: Burbaud, Eric
(86) Numéro de dépôt international: PCT/FR2003/003662
(87) Numéro de publication internationale: WO 2004/055220

(56) Documents cités:
- FR-A- 1 537 742

## Description

La présente invention est relative aux procédés pour réaliser des décors sur du cuir comprenant une étape de tatouage au cours de laquelle on fait pénétrer un pigment dans l'épaisseur du cuir au moyen d'une aiguille, en piquant le cuir à répétition, avec ladite aiguille, de façon à réaliser un décor pigmenté (US-A-4 159 659).

Plus particulièrement, l'invention propose un procédé pour décorer du cuir tanné, comprenant au moins une étape de traitement préliminaire au cours de laquelle on applique un solvant sur le cuir, l'étape de traitement préliminaire comprenant en outre une phase de séchage, après l'application de solvant sur le cuir, puis une étape de tatouage au cours de laquelle on fait pénétrer au moins un pigment dans l'épaisseur du cuir au moyen d'au moins une aiguille, en piquant le cuir à répétition avec ladite aiguille, de façon à réaliser un décor pigmenté.

Le pigment en question peut se présenter par exemple sous la forme d'une préparation liquide ou éventuellement pâteuse, tel que de l'encre pour tatouage, par exemple une encre liquide alcoolique.

Grâce à ces dispositions, on obtient un décor qui peut être réalisé très finement tout en présentant une très grande résistance à l'usure et au vieillissement, notamment du fait de la pénétration profonde du pigment dans l'épaisseur du cuir.

Dans des modes de réalisation préférés de l'invention, on peut éventuellement avoir recours en outre à l'une et/ou à l'autre des dispositions suivantes :
- ladite aiguille est enduite de pigment ;
- le pigment se présente sous la forme d'une préparation liquide ou pâteuse ;
- au cours de l'étape de traitement préliminaire, le solvant appliqué sur le cuir est un solvant polaire, de préférence de l'acétone ;
- au cours de l'étape de traitement préliminaire, le solvant est appliqué sur une seule face du cuir et au cours de l'étape de tatouage, on réalise le décor sur la même face du cuir ;
- au cours de l'étape de traitement préliminaire, le solvant est appliqué par tamponnement ;
- la phase de séchage a une durée d'au moins 30 minutes et de préférence d'au moins une heure environ ;
- au cours de l'étape de tatouage, on utilise au moins une aiguille en acier à base de titane ;
- au cours de l'étape de tatouage, on pique le cuir simultanément avec au moins trois aiguilles sensiblement accolées les unes aux autres en formant un faisceau ;
- au cours de l'étape de tatouage, on fait pénétrer ladite aiguille d'au moins 0,5 mm dans l'épaisseur du cuir ;
- au cours de l'étape de tatouage, on utilise un pigment qui se présente sous la forme d'une encre liquide ou pâteuse, de préférence une encre alcoolique ;
- l'étape de tatouage est précédée d'une étape de piquage à sec au cours de laquelle on pique le cuir à répétition avec ladite aiguille non enduite de pigment ;
- on réalise le décor sur une chaussure.

D'autres caractéristiques et avantages de l'invention apparaîtront au cours de la description suivante d'une de ses formes de réalisation, donnée à titre d'exemple non limitatif, en regard du dessin joint, où la figure unique représente un objet en cuir en train d'être décoré selon un procédé conforme à la présente invention.

Comme représenté sur le dessin, l'invention a pour but de réaliser un décor sur un objet 1 qui peut être par exemple une chaussure ou autre, afin de réaliser un motif 4 sur la surface extérieure 3 d'une partie en cuir tanné 2 de l'objet 1 (par exemple l'empeigne de la chaussure).

Selon l'invention, le motif 4 est réalisé par tatouage, en piquant à répétition la surface extérieure 3 du cuir avec au moins une et généralement plusieurs aiguilles 5 (par exemple trois aiguilles), qui sont animées d'un mouvement alternatif dans le sens de leur longueur par un actionneur électrique 6 tel qu'un stylet de tatouage ou similaire tenu par un opérateur.

Les aiguilles 5 peuvent par exemple être des aiguilles métalliques, réalisées notamment en acier à base de titane, présentant chacune un diamètre compris par exemple entre 0,1 et 0,4 mm. Ces aiguilles peuvent être notamment soudées, ou fixées autrement, sur une tige (non représentée) qui est actionnée selon un mouvement de coulissement alternatif par l'actionneur 6. Les aiguilles 5 sont sensiblement accolées les une aux autres de façon à former un faisceau.

Les aiguilles 5 sont régulièrement trempées par l'opérateur dans une réserve d'un pigment initialement sous la forme d'une préparation liquide ou éventuellement pâteuse, tel que de l'encre pour tatouage, par exemple une encre liquide alcoolique. Du fait que les aiguilles 5 sont sensiblement accolées les unes aux autres, elles retiennent de l'encre entre elles par capillarité et restent enduites d'encre lors du tatouage. Lors du tatouage, on fait pénétrer les aiguilles 5 sur une épaisseur d'au moins 0,5 mm dans le cuir, en entraînant le pigment.

En variante, l'actionneur 6 pourrait le cas échéant comporter une réserve interne de pigment avec un système pour alimenter automatiquement les aiguilles 5 avec la préparation pigmentée.

Cette étape de tatouage peut avantageusement être précédée d'une étape de traitement préliminaire, dans laquelle on applique sur le cuir 2, et notamment sur la surface extérieure 3 du cuir, un solvant de préférence polaire qui peut avantageusement être de l'acétone. Ce solvant peut être appliqué notamment par tamponnement, pendant une durée suffisante pour que le cuir perde sa brillance et devienne rugueux au toucher. Ce traitement a pour effet de soulever légèrement les fibres superficielles du cuir. La surface extérieure 3 du cuir prend alors un aspect de daim sensiblement rugueux dans les zones où doit être réalisé le motif 4.

Après l'application du solvant, on laisse sécher le cuir pendant une durée qui peut avantageusement être supérieure à une demi-heure, et de préférence supérieure à environ une heure.

Le cas échéant, après cette étape de traitement préliminaire à l'acétone et avant le tatouage proprement dit, on peut réaliser un piquage à sec de la zone qui doit recevoir le motif 4 au moyen des aiguilles 5 actionnées par le dispositif 6, non enduites d'encre, de façon à soulever encore les fibres superficielles du cuir.

Après l'étape de tatouage, la surface extérieure 3 du cuir peut subir un traitement classique de patinage et/ou de cirage.

## Revendications

1. Procédé pour décorer du cuir tanné (2), comprenant au moins les étapes suivantes :
- une étape de traitement préliminaire au cours de laquelle on applique un solvant sur le cuir (2), l'étape de traitement préliminaire comprenant en outre une phase de séchage, après l'application de solvant sur le cuir,
- puis une étape de tatouage au cours de laquelle on fait pénétrer au moins un pigment dans l'épaisseur du cuir au moyen d'au moins une aiguille (5), en piquant le cuir à répétition avec ladite aiguille, de façon à réaliser un décor pigmenté (4).

2. Procédé selon la revendication 1, dans lequel ladite aiguille (5) est enduite de pigment.

3. Procédé selon la revendication 1 ou la revendication 2, dans lequel le pigment se présente sous la forme d'une préparation liquide ou pâteuse.

4. Procédé selon l'une quelconque des revendications précédentes, dans lequel au cours de l'étape de traitement préliminaire, le solvant appliqué sur le cuir est un solvant polaire, de préférence de l'acétone.

5. Procédé selon l'une quelconque des revendications précédentes, dans lequel au cours de l'étape de traitement préliminaire, le solvant est appliqué sur une seule face (3) du cuir et au cours de l'étape de tatouage, on réalise le décor (4) sur la même face (3) du cuir.

6. Procédé selon la revendication 5, dans lequel au cours de l'étape de traitement préliminaire, le solvant est appliqué par tamponnement.

7. Procédé selon l'une quelconque des revendications précédentes, dans lequel la phase de séchage a une durée d'au moins 30 minutes et de préférence d'au moins une heure environ.

8. Procédé selon l'une quelconque des revendications précédentes, dans lequel au cours de l'étape de tatouage, on utilise au moins une aiguille (5) en acier à base de titane.

9. Procédé selon l'une quelconque des revendications précédentes, dans lequel au cours de l'étape de tatouage, on pique le cuir (2) simultanément avec au moins trois aiguilles (5) sensiblement accolées les une aux autres en formant un faisceau.

10. Procédé selon l'une quelconque des revendications précédentes, dans lequel au cours de l'étape de tatouage, on fait pénétrer ladite aiguille (5) d'au moins 0,5 mm dans l'épaisseur du cuir (2).

11. Procédé selon l'une quelconque des revendications précédentes, dans lequel au cours de l'étape de tatouage, on utilise un pigment qui se présente sous la forme d'une encre liquide ou pâteuse, de préférence une encre alcoolique.

12. Procédé selon l'une quelconque des revendications précédentes, dans lequel l'étape de tatouage est précédée d'une étape de piquage à sec au cours de laquelle on pique le cuir à répétition avec ladite aiguille (5) non enduite de pigment.

13. Procédé selon l'une quelconque des revendications précédentes, dans lequel on réalise le décor sur une chaussure (1).

## Claims

1. A method of decorating tanned leather (2), the method comprising at least the following steps:
- a preliminary treatment step during which a solvent is applied to the leather (2), the preliminary treatment step further including a stage of drying after the solvent has been applied to the leather;
- then a tattooing step during which at least one pigment is caused to penetrate into the thickness of the leather by means of at least one needle (5) by repeatedly pricking the leather with said needle, so as to provide pigmented decoration (4).

2. A method according to claim 1, in which said needle (5) is coated in pigment.

3. A method according to claim 1 or claim 2, in which the pigment is in the form of a liquid preparation or a paste.

4. A method according to any preceding claim, in which during the preliminary treatment step, the solvent applied to the leather is a polar solvent, preferably acetone.

5. A method according to any preceding claim, in which during the preliminary treatment step, the solvent is applied on a single face (3) of the leather, and during the tattooing step the decoration (4) is made on the same face (3) of the leather.

6. A method according to claim 5, in which, during the preliminary treatment step, the solvent is applied by padding.

7. A method according to any preceding claim, in which the drying stage has a duration of at least 30 minutes and preferably of at least one hour approximately.

8. A method according to any preceding claim, in which, during the tattooing step, at least one needle (5) is used that is made of titanium-based steel.

9. A method according to any preceding claim, in which during the tattooing step, the leather (2) is pricked simultaneously with at least three needles (5) disposed substantially touching one another so as to form a bundle.

10. A method according to any preceding claim, in which during the tattooing step, said needle (5) is caused to penetrate by at least 0.5 mm into the thickness of the leather (2).

11. A method according to any preceding claim, in which during the tattooing step, a pigment is used that is in the form of a liquid ink or paste, preferably an alcohol-based ink.

12. A method according to any preceding claim, in which the tattooing step is preceded by a step of dry pricking during which the leather is repeatedly pricked with said needle (5) while not coated in pigment.

13. A method according to any preceding claim, in which the decoration is made on a shoe (1).

## Patentansprüche

1. Verfahren zum Verzieren gegerbten Leders (2),
umfassend wenigstens die folgenden Schritte:
- eine einleitende Behandlungsphase, in deren Verlauf man Lösungsmittel auf das Leder (2) aufträgt, wobei die einleitende Behandlungsphase auch eine Trocknungsphase umfasst, nach der Anwendung von Lösungsmittel auf das Leder,
- dann eine Tätowierungsphase, in deren Verlauf man zumindest ein Pigment in die Dicke des Leders mittels mindestens einer Nadel (5) eindringen lässt, indem man das Leder wiederholt mit der Nadel durchsticht, um so eine pigmentierte Verzierung (4) auszuführen.

2. Verfahren nach Anspruch 1,
bei dem die Nadel (5) mit Pigment versehen ist.

3. Verfahren nach Anspruch 1 oder Anspruch 2,
bei dem das Pigment in Form einer flüssigen oder pastenartigen Aufbereitung vorhanden ist.

4. Verfahren nach einem der vorhergehenden Ansprüche,
bei dem im Verlauf der einleitenden Behandlungsphase das auf das Leder aufgetragene Lösungsmittel ein polares Lösungsmittel ist, vorzugsweise aus Azeton.

5. Verfahren nach einem der vorhergehenden Ansprüche,
bei dem im Laufe der einleitenden Behandlungsphase das Lösungsmittel auf eine einzige Vorderseite (3) des Leders aufgetragen wird und man im Verlauf der Tätowierungsphase die Verzierung (4) auf eben dieser Vorderseite (3) des Leders ausführt.

6. Verfahren nach Anspruch 5,
bei dem im Verlauf der einleitenden Behandlungsphase das Lösungsmittel durch Auftupfen aufgebracht wird.

7. Verfahren nach einem der vorhergehenden Ansprüche,
bei dem die Trockenphase eine Dauer von mindenstens 30 Minuten und vorzugsweise von mindestens ungefähr einer Stunde aufweist.

8. Verfahren nach einem der vorhergehenden Ansprüche,
bei dem man im Verlauf der Tätowierungsphase mindestens eine Nadel (5) aus Stahl auf der Basis von Titan verwendet.

9. Verfahren nach einem der vorhergehenden Ansprüche,
bei dem man im Verlauf der Tätowierungsphase das Leder (2) gleichzeitig mit mindestens drei Nadeln (5) ansticht, die fühlbar aneinandergefügt sind, wobei sie ein Bündel bilden.

10. Verfahren nach einem der vorhergehenden Ansprüche,
bei dem im Verlauf der Tätowierungsphase man die Nadel (5) mindestens 0,5 mm in die Außenhaut des Leders (2) eindringen lässt.

11. Verfahren nach einem der vorhergehenden Ansprüche,
bei dem man im Verlauf der Tätowierungsphase ein Pigment benutzt, das in Form flüssiger oder pastenartiger Farbe vorhanden ist, vorzugsweise alkoholhaltige Farbe.

12. Verfahren nach einem der vorhergehenden Ansprüche,
bei dem der Tätowierungsphase ein Anstechvorgang in trockenem Zustand vorausgeht, in dessen Verlauf man das Leder wiederholt mit der Nadel (5) ansticht, die nicht mit Pigment versehen wurde.

13. Verfahren nach einem der vorhergehenden Ansprüche,
in dem man die Verzierung auf einen Schuh (1) aufträgt.
